# NEUE EUROPÄISCHE PATENTSCHRIFT

(11) **EP 0 295 601 B2**
(45) Veröffentlichungstag und Bekanntmachung des Hinweises auf die Entscheidung über den Einspruch: **26.07.1995**
(45) Hinweis auf die Patenterteilung: 15.01.1992
(21) Anmeldenummer: 88109358.7
(22) Anmeldetag: 13.06.1988
(51) Int. Cl.: D02J 1/22, D02G 1/16

(54) **Verfahren zum Herstellen eines Garnes sowie Garn mit Kern-Mantel-Struktur**
Method for making a yarn, and yarn having a sheath-core-structure
Procédé de fabrication d'un fil, et fil comprenant une structure d'âme

(30) Priorität: 15.06.1987 DE 3720237
(43) Veröffentlichungstag der Anmeldung: 21.12.1988
(73) Patentinhaber: Amann & Söhne GmbH & Co., D-74355 Bönnigheim (DE)
(72) Erfinder: Greifeneder, Karl, Dipl.- Ing., D-7100 Heilbronn (DE); Truckenmueller, Kurt, Dipl.- Ing., D-7101 Flein (DE)
(74) Vertreter: Patentanwälte Hauck, Graalfs, Wehnert, Döring, Siemons

(56) Entgegenhaltungen:
- EP-A- 0 223 301
- EP-A- 0 224 306
- EP-A- 0 367 938
- WO-A-88/09403
- US-A- 3 694 872
- US-A- 4 044 089
- US-A- 4 615 167
- SIEMENS ZEITSCHRIFT, Band 38, Nr. 6, Juni 1964, Seiten 477-480, Erlangen, DE; E. LIEBLER et al.: "Temperaturregelung an Nylon - Streckmaschinen mit einem einfachen elektronischen Zweipunktregler"
- Chemiefasern/Textilindustrie, 35/87, Oktober 1985, Seite 675
- Polyesterfasern, M. Ludewig, Akademie-Verlag Berlin 1975, Seite 260
- Chemiefasern, Z. A. Rogowin, Georg Thieme Verlag 1982, Seiten 240 und 271-274

## Beschreibung

Die vorliegende Erfindung betrifft ein Verfahren zur Herstellung eines Garnes mit den Merkmalen des Oberbegriffs des Patentanspruchs 1 sowie ein dem entsprechendes Garne.

Synthetische Fasern, die auch Chemiefasern genannt werden, sind direkt nach dem Primärspinnen nicht verarbeitungsfertig. Um die wesentlichen textilen Eigenschaften, wie beispielsweise Elastizität, Dehnung, niedriges Schrumpfverhalten o.ä., zu erzeugen, müssen die Chemiefasern nach dem Primärspinnen verstreckt werden. Durch das Verstrecken werden die nach dem Primärspinnen in einer Wirrlage angeordneten Makromoleküle in Faserlängsrichtung ausgerichtet, so daß sie eine Makrostruktur einnehmen, die der Struktur der natürlichen Fasern entspricht. Die so verstreckten Fasern gelangen dann als textile Fasern in den Handel.

Neben den zuvor beschriebenen vollverstreckten Fasern sind Fasern bekannt, die beim Chemiefaserhersteller nur teilweise verstreckt worden sind und die als vorverstreckte oder vororientierte oder POY-Garne bezeichnet werden, wobei in der nachfolgenden Beschreibung diese Garne bzw. Fasern einheitlich als vororientierte Fasern benannt werden. Diese, vom Chemiefaserlieferanten gelieferten vororientierten Fasern werden dann vom Abnehmer vor der weiteren Verarbeitung nochmals verstreckt, um die zuvor genannten textilen Eigenschaften zu erzeugen.

Ferner sind vororientierte Fasern erhältlich, die ebenfalls vor der Weiterverarbeitung verstreckt werden müssen. Diese für die Herstellung von hochfesten Garnen bestimmten vororientierten Multifilamentgarne zeichnen sich gegenüber den vorstehend beschriebenen vororientierten Fasern durch einen höheren Polymerisationsgrad und damit durch eine etwa 10 - 20 % höhere Lösungsviskosität, gemessen nach SNV-Norm 195590 bzw. 195591, aus.

Um ein derartiges Verstrecken vor der Weiterverarbeitung der Fasern zu ermöglichen, werden die zuvor aufgeführten vororientierten Fasern über ein erstes Lieferwerk, das mit einer ersten Geschwindigkeit angetrieben wird, einem Stift zugeführt. Hierbei werden die Fasern um einen bestimmten Winkel, beispielsweise zwischen 270 und 360°, vorzugsweise 360°, um den Stift umgelenkt und mit einem zweiten Lieferwerk, das mit einer zweiten Geschwindigkeit die Fasern transportiert, abgezogen. Dabei wird ein auf eine Temperatur von 140° C bis 200° C erwärmter Stift verwendet, der einen Durchmesser zwischen etwa 40 mm und etwa 80 mm besitzt. Üblicherweise werden die Fasern mit einem Verstreckungsgrad von etwa 1 : 1,5 bis 1 : 1,7 verstreckt, wobei der Verstreckungsgrad definiert ist als Verhältnis der ersten Geschwindigkeit (d.h. der Geschwindigkeit des ersten Lieferwerkes) zur zweiten Geschwindigkeit (d.h. der Geschwindigkeit des zweiten Lieferwerkes).

Wie bereits vorstehend dargelegt, werden durch eine derartige Verstreckung im wesentlichen die textilen Eigenschaften des Fasermaterials festgelegt. Die Festigkeit der Fasern nimmt dabei mit zunehmendem Verstreckungsgrad zu. Hierbei sind jedoch bei dem bekannten Verfahren, das einen beheizten Stift verwendet, bezüglich des Verstreckungsgrades Grenzen gesetzt, da abhängig von der jeweils verwendeten Faser bei einem Verstreckungsgrad zwischen etwa 1 : 1,7 und 1 : 1,9 unerwünschte Brüche von Einzelfilamenten (Kapillarbrüche) auftreten.

Ein Verfahren mit den Merkmalen des Oberbegriffs des Patentanspruchs 1 ist aus der US-A-36 94 872 bekannt. Hierbei wird bei dem bekannten Verfahren als Ausgangsmaterial ein nicht verstrecktes Polyethylen-, Polypropylen-, Polyurethan- oder Nylon-Multifilamentgarn eingesetzt, das mit Hilfe eines entsprechenden Streckstiftes, dessen Dimensionen in der US-A-36 94 872 offengelassen sind, verstreckt wird. Anschließend nach der Verstreckung wird das Garn auf eine Temperatur zwischen 250 °C und 325 °C erwärmt. Durch die bekannte Verstreckung ist es jedoch nicht möglich, die Festigkeit des Garnes nennenswert zu erhöhen.

Ergänzend zu dem vorstehend aufgeführten Stand der Technik wird noch auf die US-A-40 44 089 verwiesen, die ein Verfahren zur Herstellung von Garnen beschreibt, bei denen über die Garnlänge gesehen bewußt erzeugte Dick- und Dünnstellen vorhanden sind. In dieser amerikanischen Patentschrift ist zwar der Durchmesser des dort eingesetzten Streckstiftes mit 0,495 cm angegeben, wobei jedoch auch hier ein nicht verstrecktes Ausgangsmaterial eingesetzt wird. Darüber hinaus gibt diese amerikanische Patentschrift keinerlei Hinweise darauf, daß durch ein derartiges Verstrecken die Festigkeit des verstreckten Garnes entsprechend verändert wird.

Die vorangemeldete und nachveröffentlichte WO-A-8 809 403 beschreibt ein anderes Verstreckungsverfahren, das auf einen entsprechenden Streckstift gänzlich verzichtet. Hierbei wird das multifile Garn, das mindestens eine multifile Klebegarnkomponente enthält, zwischen zwei Galetten verstreckt.

In der US-A 4 615 167 ist ein Verstreckungsverfahren beschrieben, das, wie der eingangs genannte Stand der Technik, einen beheizten Stift einsetzt, wobei Dimensionen zu dem geheizten Stift in dieser amerikanischen Patentschrift nicht genannt sind. Der bei dem bekannten Verfahren angewendete Verstreckungsgrad entspricht dem für das jeweils zu verstreckende Garn üblichen Verstreckungsgrad oder er liegt unter dem üblichen Verstreckungsgrad. Das so versteckte Garn wird anschließend gemäß der US-A 4 615 167 mit einem Effektgarn verwirbelt. Das hierbei entstehende Garn weist wahlweise Garnschlaufen bzw. Garnschlingen auf, deren Durchmesser im Vergleich zu dem Durchmesser der Garnschlingen bzw. Garnschlaufen, die unmittelbar nach dem Verwirbeln entstehen, nicht verkleinert sind. Darüber hinaus beschreibt die US-A 4 615 167 noch eine weitere Garnvariante, bei der das Kernmaterial durch zusammengezogene Garnschlaufen bzw. Garnschlingen eingeschnürt ist. Als Ausgangsmaterial wird bei dem bekannten Verfahren ein POY-Garn eingesetzt, wobei jedoch die US-A 4 615 167 offen läßt, um welches Material es sich dabei handelt.

Der vorliegenden Erfindung liegt die Aufgabe zugrunde, ein Verfahren der angegebenen Art zur Verfügung zu stellen, durch das Garne mit einer besonders hohen Festigkeit herstellbar sind.

Diese Aufgabe wird erfindungsgemäß durch ein Verfahren mit den kennzeichnenden Merkmalen des Patentanspruchs 1 gelöst.

Das erfindungsgemäße Verfahren beruht auf dem Grundgedanken, anstelle des vorstehend beheizten Stiftes des Standes der Technik einen unbeheizten Stift zu verwenden. Hierbei werden die eingesetzten zuvor beschriebenen vororientierten Fasern (normale POY-Garne, POY-Garne mit höherem Polymerisationsgrad), bei denen es sich um Polyestergarne handelt und als Multifilamentgarne vorliegen, um den unbeheizten Stift um etwa 270° bis etwa 360°, vorzugsweise etwa 360°, umgelenkt. Der unbeheizte Stift weist bei dem erfindungsgemäßen Verfahren einen Durchmesser auf, der kleiner als 10 mm ist. Unmittelbar nach dem Umlenken um den Stift werden die Polyester-Multifilamentgarne auf eine Temperatur zwischen etwa 100° C und etwa 250° C für 0,01 s bis 10 s erwärmt. Als Verstreckungsgrad wird bei dem erfindungsgemäßen Verfahren ein Verstreckungsgrad von maximal 1 : 2,7 eingestellt.

Das zuvor beschriebene erfindungsgemäße Verfahren weist eine Reihe von Vorteilen auf. So konnte festgestellt werden, daß bei einem gleichen Verstreckungsgrad die nach dem erfindungsgemäßen Verfahren behändelten Polyester-Garne im Vergleich zu Garnen, die nach dem zuvor beschriebenen, bekannten Verfahren verarbeitet wurden, eine bis zu 25 % höhere spezifische Festigkeit aufweisen. Hierbei ist die spezifische Festigkeit definiert als Kraft pro Titer (cN/tex). Auch besitzen die erfindungsgemäß hergestellten Polyester-Garne im Vergleich zu den nach dem herkömmlichen Verfahren verarbeiteten Garnen einen bis zu 40 % geringeren freien Thermoschrumpf. Dies wiederum führt dazu, daß die aus den erfindungsgemäßen Polyester-Garnen hergestellten Endprodukte, beispielsweise Nähgarne, Kettgarne, Schußgarne oder gewebte und gewirkte Flächengebilde, bei der weiteren Verarbeitung, beispielsweise beim Färben, Drucken, Dämpfen oder in der Konfektion, oder im Endgebrauch, beispielsweise beim Waschen oder Bügeln, eine ausgezeichnete Dimensionsstabilität bei thermischen oder hydrothermischen Behandlungen aufweisen.

Darüberhinaus weist das erfindungsgemäße Verfahren noch einen weiteren wesentlichen Vorteil auf. So ist es durch Anwendung des erfindungsgemäßen Verfahrens möglich, besonders hohe Verstreckungsgrade anzuwenden, die bei dem konventionellen Verfahren wegen des Auftretens von Fadenbrüchen (Kapillarbrüchen) nicht angewendet werden können. So treten beispielsweise bei dem konventionellen Verfahren abhängig von dem jeweiligen Ausgangsmaterial diese Kapillarbrüche bereits bei einem Verstreckungsgrad von etwa 1 : 1,8 bis maximal 1 : 2,0 auf. Hingegen können die gleichen Ausgangsmaterialien bei dem erfindungsgemäßen Verfahren bis zu einem Verstreckungsgrad von 1 : 2,3 und maximal 1 : 2,7 verstreckt werden, bevor die ersten Kapillarbrüche auftreten. Dies wiederum führt dazu, daß die spezifische Festigkeit der erfindungsgemäß bearbeiteten Polyester-Garne im Vergleich zu konventionell hergestellten Garnen zwischen etwa 35 % und etwa 50 % höher liegt, wie dies die nachfolgend noch wiedergegebenen Ausführungsbeispiele belegen. Hierdurch wird es wiederum möglich, aus Ausgangsmaterialien mit normaler Festigkeit durch Anwendung des erfindungsgemäßen Verfahrens hochfeste Polyester-Garne herzustellen, so daß auf die Verwendung von entsprechend hochfesten Ausgangsmaterialien, die entsprechend kostspielig sind, verzichtet werden kann. Neben den Kostenvorteilen eröffnet das erfindungsgemäße Verfahren darüberhinaus noch völlig neue technologische Bereiche, wie dies nachfolgend noch am Beispiel von Nähgarnen dargelegt wird.

Die zuvor beschriebenen Vorteile, die durch die Anwendung des erfindungsgemäßen Verfahrens erreichbar sind, werden darauf zurückgeführt, daß bei dem erfindungsgemäßen Verfahren der Verstreckungspunkt zwischen dem unbeheizten Stift und der beheizten Zone angeordnet ist, was eine bessere und höhere Orientierung der in den Fasern des Garnes angeordneten Makromoleküle bewirkt. Hierdurch wird die höhere spezifische Festigkeit und die geringere Schrumpfneigung der so hergestellten Fasern erklärlich.

Bei dem erfindungsgemäßen Verfahren richten sich die Temperatur, die Verweilzeit und der Verstreckungsgrad nach dem jeweils eingesetzten Ausgangsmaterial. Als Ausgangsmaterial wird, wie vorstehend beschrieben, eine vororientierte Polyester-Faser (normales POY-Multifilamentgarne, POY-Multifilamentgarne mit höheren Polymerisationsgrad) verwendet. Besonders gute Ergebnisse bezüglich der spezifischen Festigkeit und eines niedrigen Thermoschrumpfes lassen sich bei dem erfindungsgemäßen Verfahren dann erzielen, wenn man Verweilzeiten zwischen etwa 0,05 s und etwa 1 s bei Temperaturen zwischen etwa 180° C und etwa 240° C auswählt, wobei die zuvor genannten Verweilzeiten und Temperaturen von der Art der Erwärmung abhängen. Vorzugsweise wird bei dem erfindungsgemäßen Verfahren das eingesetzte Ausgangsmaterial nach dem Umlenken um den Stift durch direktem Kontakt mit einer erhitzten Heizeinrichtung erwärmt. Als Heizeinrichtung können die bekannten Kontaktheizungen, wie beispielsweise eine Heiztrommel oder insbesondere eine Heizplatte, die in der Fachsprache als hotplate bezeichnet wird, verwendet werden. Ebenso ist es möglich, das Polyester-Multifilamentgarn durch indirekte Heizung, beispielsweise über entsprechend ausgebildete Heizrohre, auf die zuvor genannten Temperaturen zu erwärmen. Auch kann die Aufheizung des Polyester-Multifilamentgarnes durch Bestrahlung erfolgen, wobei hierfür IR-Strahler oder vorzugsweise Laser, insbesondere Gaslaser, wie beispielsweise CO₂- oder CO-Laser, verwendet werden.

Wird bei dem erfindungsgemäßen Verfahren das Multifilamentgarn über einen direkten Kontakt mit der Heizeinrichtung erwärmt, so stellt man vorzugsweise die Temperatur der Heizeinrichtung auf einen Wert zwischen etwa 180° C und etwa 240° C ein. Abhängig von der jeweiligen Erwärmungszeit, die vorzugsweise hierbei zwischen etwa 0,05 s und etwa 1 s liegt, wird das bearbeitete Material etwa auf eine Temperatur zwischen 140° C (bei kurzen Kontaktzeiten) und etwa 220° C (bei den zuvor genannten längeren Kontaktzeiten) erhitzt. Eine derartige, relativ hohe Materialtemperatur ist trotz der zuvor genannten relativ kurzen Kontaktzeiten nicht ungewöhnlich, da aufgrund von Messungen festgestellt werden konnte, daß sich das Material beim Umlenken um den Stift aufgrund der zwischen dem Stift und dem Material auftretenden Reibung auf einen Temperaturbereich zwischen etwa 35° C und etwa 75° C, in der Regel auf etwa 50° C, erhitzt. Ist bei bestimmten Ausgangsmaterialien ein derartiges Erhitzen unerwünscht, so sieht eine weitere Ausführungsform des erfindungsgemäßen Verfahrens vor, daß der Stift über ein geeignetes Fluid gekühlt wird. Hierdurch wird in besonders geeigneter Weise sichergestellt, daß auch bei längerer Anwendung des erfindungsgemäßen Verfahrens keine unkontrollierte, sich ständig erhöhende Erwärmung des Materials auftritt, was ggf. zu unerwünschten Schwankungen in der Faserstruktur und damit in den Eigenschaften führen kann.

Im einfachsten Fall wird die vorbeschriebene Kühlung dadurch erreicht, daß man den Stift und das darum geführte Material ständig mit einem Luftstrom anbläst. Ebenso ist es möglich, innerhalb des Stiftes eine Kühlvorrichtung für diesen vorzusehen, die kontinuierlich von einem geeigneten Kühlfluid, beispielsweise Wasser oder Freon, durchströmt wird.

Um bei dem erfindungsgemäßen Verfahren besonders niedrige Thermoschrumpfwerte des bearbeiteten Polyester-Multifilamentgarnes sicherzustellen, wird dieses vorzugsweise nach dem Erwärmen unter einer vorgegebenen Länge abgekühlt. Hierbei wird die Länge abhängig von dem jeweiligen Material derart ausgebildet, daß das Material beim Abkühlen bis auf eine Temperatur von etwa 40° C bis etwa 60° C frei schrumpfen kann. Selbstverständlich ist es jedoch auch möglich, in der Abkühlphase auf das Polyester-Multifilamentgarn eine vorgegebene Spannung einwirken zu lassen.

Abhängig von der Weiterverarbeitung des nach dem erfindungsgemäßen Verfahren hergestellten Polyester-Multifilamentgarnes kann dieses unter Spannung, spannungslos oder mit Voreilung aufgewickelt werden. Wird das Polyestergarne im Anschluß an die Herstellung gefärbt, so empfiehlt es sich, es spannungslos auf entsprechende für die Färbung verwendete Hülsen aufzuwickeln, so daß das Garne beim Färben noch schrumpfen kann. Die so gefärbten Polyester-Multifilamentgarne weisen dann einen nochmals verringerten Koch- bzw. Thermoschrumpf bei 180°C auf.

Wie bereits vorstehend ausgeführt, kann bei dem erfindungsgemäßen Verfahren der Verstreckungsgrad (1.Geschwindigkeit: 2.Geschwindigkeit) genauso hoch sein wie bei dem bekannten Verfahren, d.h. abhängig von dem jeweils eingesetzten Polyester-Multifilamentgarne, zwischen etwa 1 : 1,3 bis etwa 1 : 1,9. Besonders hohe Festigkeiten erzielt man, wenn man bei dem erfindungsgemäßen Verfahren einen Verstreckungsgrad von größer als 1 : 2,0, insbesondere einen Verstreckungsgrad zwischen 1 : 2,1 bis 1 : 2,7 auswählt, da bei diesen relativ hohen Verstreckungsgraden eine nochmalige Zunahme der spezifischen Festigkeit (in Kraft pro Titer; cN/tex) feststellbar ist. Die zuvor genannten Verstreckungsgrade beziehen sich dabei auf Polyester-Multifilamentgarne aus vororientierten Fasern (POY-Garnen), die eine für textile Zwecke übliche Elementarfadenzahl zwischen etwa 20 und etwa 500, vorzugsweise zwischen etwa 30 und etwa 150 haben. Ferner weisen sie einen üblichen Titer zwischen etwa 100 dtex und etwa 1000 dtex, vorzugsweise zwischen etwa 100 dtex und etwa 600 dtex, auf.

Allgemein ist festzuhalten, daß bei dem erfindungsgemäßen Verfahren der Verstreckungsgrad üblicherweise zwischen etwa 5 % und etwa 50 %, vorzugsweise zwischen etwa 20 % und etwa 40 %,über dem Verstreckungsgrad liegt, den der Hersteller des jeweiligen Materials empfiehlt. Als obere Grenze des Verstreckungsgrades ist ein Wert anzusehen, der zwischen etwa 5 % und etwa 25 % unter dem Verstreckungsgrad liegt, bei dem es zu einem Bruch des Polyester-Multifilamentgarnes kommt. Berücksichtigt man die zuvor allgemein genannte untere und obere Grenze des Verstreckungsgrades, so sind durch das erfindungsgemäße Verfahren Polyester Multifilamentgarne herstellbar, die im Vergleich zu herkömmlich hergestellten Garnen eine deutlich erhöhte spezifische Festigkeit und einen erheblich verringerten freien Thermoschrumpf bzw. Kochschrumpf aufweisen. Durch Variation des Verstreckungsgrades können die spezifische Festigkeit, der Thermoschrumpf sowie der Kochschrumpf an die jeweiligen Erfordernisse angepaßt werden.

Vorzugsweise wird bei dem erfindungsgemäßen Verfahren als Ausgangsmaterial ein vororientiertes Polyester-Multifilamentgarn eingesetzt, das entsprechend den vorstehenden Ausführungen behandelt wird.

Eine andere Ausführungsform des erfindungsgemäßen Verfahrens sieht vor, daß als Ausgangsmaterial ein vororientiertes Polyester-Multifilamentgarn mit höhrem Polymerisationsgrad eingesetzt wird, wobei hierbei bezüglich der Verfahrensparameter die zuvor dargelegten Ausführungen gelten. Bei einem derartigen Ausgangsmaterial werden im Vergleich zu einem Material, das herkömmlich behandelt worden ist, die spezifische Festigkeit nochmals deutlich verbessert und der Thermoschrumpf bei 180° C bzw. der Kochschrumpf weiter verringert.

Bei einer weiteren Ausgestaltung des erfindungsgemäßen Verfahrens versieht man das gemäß den zuvor dargelegten Ausführungen behandelte Polyester Multifilamentgarn vor der Aufwicklung mit einer Drehung, wobei diese Drehung zwischen etwa 5 Drehungen/m und etwa 400 Drehungen/m, vorzugsweise zwischen etwa 8 Drehungen/m und etwa 30 Drehungen/m, beträgt.

Anschließend wird das gedrehte Polyester Multifilamentgarn aufgewickelt und kann in beliebiger Weise weiterverarbeitet werden, was beispielsweise durch Texturieren, Zwirnen, Färben, Avivieren und/oder Verweben geschehen kann.

Eine besonders bevorzugte Ausführungsform des erfindungsgemäßen Verfahrens sieht vor, daß man das Polyester Multifilamentgarn anschließend in einem Fluidstrom mit einem zweiten Garn (Effektgarn) unter Ausbildung eines mit Schlaufen und Schlingen versehenen Kern-Mantel-Garnes verwirbelt, wobei man die Verwirbelung derart durchführt, daß das Multifilamentgarn den innenliegenden Kern und das zweite Garn (Effektgarn) den den Kern umhüllenden Mantel bildet. Ein derartiges Verwirbeln nimmt man in den an sich bekannten Düseneinrichtungen vor. Der besondere Vorteil des nach dem zuvor beschriebenen Verfahren hergestellten Garnes liegt gegenüber einem nach dem Stand der Technik hergestellten entsprechenden Garn darin, daß sich das erfindungsgemäß hergestellte Kern-Mantel-Garn neben einer höheren Festigkeit, einem geringeren Thermo- und Kochschrumpf insbesondere durch eine gleichmäßige Ton-in-Ton-Färbung auszeichnet. Hierbei färbt sich nicht, wie bei dem herkömmlich hergestellten Kern-Mantel-Garn, das Kerngarn (Coregarn) im Vergleich zu dem umhüllenden Mantelgarn (Effektgarn), die beide aus dem gleichen Material bestehen, dunkler, heller oder in einem anderen Ton an. Vielmehr weisen beide Garnkomponenten (Kern- und Effektkomponente) sowohl einen gleichen Farbton als auch eine gleiche Farbtiefe auf. Dies trifft auch selbst dann zu, wenn der Titer der Einzelfilamente des Kerngarnes im Vergleich zu dem Titer der Einzelfilamente dem Effektgarnes wesentlich größer oder kleiner ist, beispielsweise um einen Faktor zwischen 1,5 und 4.

Die zuvor beschriebene Verbesserung dem Anfärbeverhaltens dem nach dem erfindungsgemäßen Verfahren hergestellten Polyestergarnes wird darauf zurückgeführt, daß durch die Verwendung eines ungeheizten Stiftes mit dem zuvor genannten Durchmesser, die mich hieran unmittelbar anschließende thermische Behandlung, die in ihrer Temperatur und in ihrer Verweilzeit in den zuvor genannten Werten variierbar ist, und durch die zuvor beschriebenen Bedingungen beim Abkühlen, bei denen die Spannung verändert werden kann, das Anfärbeverhalten des Kernmaterials an das Anfärbeverhalten des Effektmaterials anpaßbar ist.

Üblicherweise werden bei dem erfindungsgemäßen Verfahren das den Kern bildende Polyester-Multifilamentgarn und das den Mantel bildende Effektgarn mit einer Voreilung verwirbelt. Vorzugsweise werden hierfür für das Multifilamentgarn Voreilungen ausgewählt, die zwischen etwa 1 % und etwa 7 % liegen. Für das Effektgarn betragen die Voreilungswerte etwa 15 % und etwa 45 %.

Um eine besonders hohe Verwirbelung, d.h. eine hohe Zahl von sich selbst kreuzenden Schleifen oder Schlaufen, zu erreichen, sieht eine weitere Ausführungsform dem erfindungsgemäßen Verfahrens vor, daß vor dem Verwirbeln das Kernmaterial mit Wasser oder einer wäßrigen Dispersion genetzt wird. Hierbei bewirkt das Wasser bzw. die wäßrige Dispersion, daß die Reibung zwischen den Einzelfilamenten verringert wird. Ferner intensiviert der Wasserzusatz die Verwirbelung, was sich insbesondere bei Verwendung einer wäßrigen Dispersion bemerkbar macht. Als wäßrige Dispersionen können solche verwendet werden, die kornartige Partikel aufweisen, deren spezifisches Gewicht größer als 1 g/cm³ ist. Die Konzentration der kornartigen Partikel in einer derartigen Dispersion liegt zwischen etwa 5 g/l und etwa 150 g/l, vorzugsweise zwischen etwa 30 g/l und etwa 60 g/l. Die Durchmesser der kornartigen Partikel variieren zwischen etwa 4 »m und etwa 400 »m, insbesondere zwischen etwa 20 »m und etwa 100 »m. Die Härte nach Mohs der Kornpartikel beträgt zwischen 1 und 6 1/2, vorzugsweise zwischen 3 und 5. Als kornartige Partikel können beispielsweise Talkum, Kieselgur, Aluminiumoxid, Titandioxid und/oder Bariumsulfat eingesetzt werden, wobei es ebenso möglich ist, anstelle der Dispersion eine Suspension in der zuvor genannten Konzentration und Zusammensetzung zu verwenden.

Üblicherweise wird bei dem erfindungsgemäßen Verfahren als Effektgarn ein Multifilamentgarn verwendet, das etwa die Hälfte der Elementarfäden des Kerngarnes aufweist. So besitzt ein typisches Kernmaterial zwischen etwa 40 und etwa 500 Elementarfäden, vorzugsweise zwischen etwa 50 und etwa 150.

Der Titer des Effektgarnes beträgt üblicherweise etwa 15 % bis etwa 40 % des Titer des Kerngarnes. Normalerweise werden Kerngarne mit einem Titer zwischen etwa 100 dtex und etwa 1000 dtex, vorzugsweise zwischen etwa 100 dtex und etwa 600 dtex, verwendet.

Ein besonders bezüglich des Farbtones und der Farbtiefe gleichmäßiges Anfärbeverhalten kann bei einer weiteren Ausführungsform des erfindungsgemäßen Verfahrens dadurch erreicht werden, daß man das Effektgarn vor dem Verwirbeln ebenfalls um einen unbeheizten Stift mit einem Durchmesser kleiner als 10 mm um einen Winkel zwischen 270° und 360°, vorzugsweise 360°, umlenkt, und anschließend das Effektgarn unmittelbar nach dem Umlenken auf eine Temperatur zwischen 100° C und 250° C, insbesondere auf eine Temperatur zwischen 180° C und 240° C, für 0,01 s bis 10 s, insbesondere für 0,05 s bis 1 s, erwärmt. Hierdurch wird vor der Verwirbelung das Effektgarn in seiner Behandlung an die Behandlung des Kerngarnes angepaßt. Dies trifft insbesondere dann zu, wenn man das Effektgarn und das Kerngarn mit dem selben Verstreckungsgrad verstreckt, der in den eingangs beim erfindungsgemäßen Verfahren genannten Größenbereichen liegt. Besonders vorteilhaft auf das Anfärbeverhalten des Effektgarnes wirkt es sich dann noch aus, wenn man die Abkühlbedingungen bezüglich der Spannung beim Abkühlen und der Abkühlrate an die Abkühlbedingungen des Kerngarnes anpaßt.

Die zuvor dargelegten Ausführungen sind auf ein Verfahren gerichtet, bei dem ein Effektgarn mit einem Kerngarn verwirbelt werden. Selbstverständlich ist es auch möglich, bei dem erfindungsgemäßen Verfahren mehrere Kerngarne mit einem Effektgarn oder mehrere Effektgarne mit einem Kerngarn zu verwirbeln, wobei vorzugsweise ein bis vier Kerngarne mit ein bis vier Effektgarnen verwirbelt werden.

Auch kann man Karn- und Effektgarn statt miteinander zu verwirbeln auch nach einem herkömmlichen Verfahren miteinander verzwirnen.

Um den Verbund der Einzelfilamente der so hergestellten verwirbelten Garne weiter zu verbessern, sieht eine andere Ausführungsform des erfindungsgemäßen Verfahrens vor, daß man die Garne nach dem Verwirbeln mit einer Drehung zwischen etwa 100 Drehungen/m und etwa 400 Drehungen/m, vorzugsweise zwischen etwa 150 Drehungen/m und etwa 300 Drehungen/m, versieht. Ist hingegen ein sehr voluminöses Garn erwünscht, so kann das nach dem erfindungsgemäßen Verfahren hergestellte Garn auch mit wesentlich weniger Drehungen, beispielsweise einer Schutzdrehung zwischen etwa 2 Drehungen/m und etwa 20 Drehungen/m, versehen werden.

Wird das erfindungsgemäß hergestellte Garn vorzugsweise spannungslos oder mit Voreilung aufgewickelt, so kann es bei einer anschließenden hydrothermischen Behandlung, beispielsweise beim Färben, schrumpfen. Dies führt dazu, daß die sich selbst überkreuzenden Schlingen bzw. Schlaufen in ihrem Durchmesser um etwa 20 % bis etwa 95 % verkleinert werden. Der Grad der Verkleinerung hängt dabei im wesentlichen davon ab, ob bei der vorherigen Erwärmung des Effektmaterials und bei der sich hieran anschließenden Abkühlung Spannungen eingefroren wurden, die bei der hydrothermischen Behandlung ein Schrumpfen des Fasermaterials bewirken. Soll bei dem erfindungsgemäßen Verfahren ein relativ volumenarmes Garn hergestellt werden, was beispielsweise bei der Verwendung eines derartigen Garnes als Nähgarn erwünscht ist, so muß man die Erwärmung des Effektgarnes und die sich hieran anschließende Abkühlung unter Spannung durchführen. In diesem Fall tritt ein besonders starker Schrumpf auf, der dazu führt, daß der Durchmesser der sich überkreuzenden Schleifen und Schlingen durch die hydrothermische Behandlung entsprechend verkleinert werden, beispielsweise um 60 bis 95 %, bezogen auf den ursprünglichen Durchmesser. Ein völliges Zuziehen der Schlingen bzw. Schleifen unter Ausbildung von entsprechenden Knoten ist hingegen bei einem derartigen, als Nähgarn verwendeten Garn unerwünscht, da hierdurch die Verarbeitungseigenschaften eines solchen Garnes verschlechtert werden. So konnte festgestellt werden, daß die in ihrem Durchmesser verkleinerten Schleifen bzw. Schlingen einen sehr guten Garnzusammenhalt bewirken, was insbesondere wegen der hohen Beanspruchung eines Nähgarns bei der Verarbeitung erwünscht ist. Darüberhinaus besitzt ein derartiges Nähgarn noch ein gewisses Volumen, so daß innerhalb des Garnes Luft eingeschlossen ist, die beim Nähvorgang, insbesondere beim Umlenken des Garnes an den Fadenleitorganen bzw. der Nadel, herausgepreßt wird. Dies wiederum bewirkt eine Kühlung der Umlenkorgane bzw. der Nadel, so daß die Fadenbruchhäufigkeit im Vergleich zu einem Garn, bei dem die Schlingen knotenartig zusammengezogen sind, deutlich verringert ist.

Eine andere Ausführungsform des erfindungsgemäßen Verfahrens sieht vor, daß die miteinander verwirbelten Garne vor dem Aufwickeln einer Spannungsbehandlung unterworfen werden. Hierbei werden die beim Verwirbeln gebildeten sich selbst überkreuzenden Schlingen oder Schlaufen verkleinert, wobei abhängig von der angelegten Spannung der Durchmesser der Schlingen bzw. Schlaufen um etwa 20 % bis etwa 95 % verringert wird. Diese Verringerung der Durchmesser der Schlingen und Schlaufen hat einen Einfluß auf den Zusammenhalt des Garnverbundes sowie auf das Volumen und die Eigenschaften eines so hergestellten Garnes. Wie bereits zuvor ausgeführt, nimmt mit zunehmender Verringerung des Durchmessers der Schlingen bzw. Schlaufen das Volumen des Garnes ab. Gleichzeitig wird der Garnverbund verbessert, so daß ein derartiges Garn ohne Schwierigkeiten auch ohne zusätzliche Drehung bzw. Zwirnung einwandfrei, beispielsweise als Kette in der Weberei, beim Wirken oder insbesondere als Nähgarn, verarbeitet werden kann. Ebenso wie das zuvor beschriebene Garn, das eine hydrothermische Behandlung erfahren hat, weist ein Garn, dessen Schlingen und Schlaufen durch Anlegung einer Spannung verkleinert wurden, bei einer Verwendung als Nähgarn hervorragende Eigenschaften auf. So konnte festgestellt werden, daß ein Nähgarn, dessen Schlingen- bzw. Schlaufendurchmesser durch die zuvor beschriebene Spannungsbehandlung auf etwa 80 % - 95 % verringert wurden, im Vergleich zu einem Nähgarn aus den gleichen Ausgangsmaterialien, dessen Schlingen und Schlaufen unter Ausbildung von Knoten zusammengezogen waren, bei Nähversuchen wesentlich weniger Fadenbrüche zeigt. Dies wird einerseits darauf zurückgeführt, daß ein Garn, dessen Schlingen bzw. Schlaufen nicht knotenartig zusammengezogen waren, im Vergleich zu einem Garn, dessen Schlingen und Schlaufen knotenartig zusammengezogen waren, ein wesentlich größeres Luftvolumen einschließt. Darüberhinaus weist das erfindungsgemäß hergestellte Garn wegen seiner speziellen Behandlung eine wesentlich höhere Festigkeit im Vergleich zu einem konventionell behandelten Garn auf, so daß bei dem erfindungsgemäß hergestellten Garn die verringerte Fadenbruchhäufigkeit bei Nähversuchen erklärlich wird. Auch konnte durch vergleichende Färbeversuche festgestellt werden, daß sich unter Verwendung von gleichen Ausgangsmaterialien bei einem herkömmlich hergestellten Nähgarn das Kernmaterial von dem Effektmaterial sowohl in der Farbtiefe als auch im Farbton untreschiedlich anfärbte, während dies bei dem erfindungsgemäß hergestellten Nähgarn nicht der Fall ist.

Um die zuvor beschriebene Spannungsbehandlung nach dem Verwirbeln durchzuführen, wird das Polyestergarn der Spannungsbehandlung mit einer Geschwindigkeit zugeführt, die zwischen 0,1 % und 5 %, insbesondere zwischen 0,1 % und 2,5 % geringer ist als die Geschwindigkeit, mit der das Garn aus der Spannungsbehandlung abgezogen wird. Hierbei hängen die zuvor genannten Geschwindigkeitsdifferenzen einerseits von der gewünschten Verringerung des Durchmessers und andererseits von dem jeweiligen Ausgangsmaterial und den Bedingungen der Verstreckung (Verstreckungsgrad, Temperatur, Verweilzeit und Spannung beim Abkühlen) ab.

Eine andere Ausführungsform des erfindungsgemäßen Verfahrens sieht vor, daß man zusätzlich zur Spannungsbehandlung oder anstelle der Spannungsbehandlung eine thermische Behandlung vor dem Aufwickeln der verwirbelten Polyestergarne durchführt, wobei die Temperatur der thermischen Behandlung zwischen etwa 100° C und etwa 250° C, insbesondere zwischen etwa 180° C und etwa 230° C, variiert. Durch die thermische Behandlung wird dabei, ähnlich wie durch die Spannungsbehandlung, eine Verkleinerung der Durchmesser der sich überkreuzenden Schlingen und Schlaufen erreicht, was die zuvor bereits dargelegten Vorteile beinhaltet. Darüberhinaus werden im Garn eingefrorene Spannungen ausgelöst, so daß ein so behandeltes Garn Thermoschrumpfwerte bzw. Kochschrumpfwerte aufweist, die zwischen etwa 2 % und etwa 4 %, bezogen auf die Ausgangslänge, liegen. Auch wird durch die thermische Behandlung, die bei Verweilzeiten zwischen etwa 0,01 s bis etwa 10 s, insbesondere zwischen 0,05 s und 1 s, durchgeführt wird, das Anfärbeverhalten von dem Kernmaterial an das Anfärbeverhalten des Effektmaterials weiter angeglichen. Dies bewirkt, daß bei einem derartigen Garn selbst bei Färbung mit großmolekularen, die Strukturunterschiede markierenden Farbstoffe kein unterschiedliches Anfärbeverhalten von Kern- und Effektgarn auftritt.

Vorzugsweise führt man die verwirbelten Polyestergarne der thermischen Behandlung mit einer Geschwindigkeit zu, die gleich oder höher ist als die Geschwindigkeit, mit der man die Garne aus der thermischen Behandlung abzieht. Hierbei werden insbesondere Zuführgeschwindigkeiten verwendet, die um 0,1 % bis 10 %, vorzugsweise um 2 % bis 4 %, höher liegen als die Abzugsgeschwindigkeiten. Hierdurch wird erreicht, daß die verwirbelten Polyestergarne bei der thermischen Behandlung frei schrumpfen können, so daß sie keine eingefrorenen Spannungen, die später einen unerwünschten Schrumpf auslösen können, aufweisen.

Soll nach dem zuvor beschriebenen Verfahren ein Nähgarn hergestellt werden, so bietet es sich an, für die Kernkomponente als Ausgangsmaterial ein vororientiertes Polyester-Multifilamentgarn (POY-Garn) zu verwenden. Hierbei wird das Kerngarn um einen unbeheizten Stift um einen Winkel zwischen etwa 270° und 360°, vorzugsweise um etwa 360°, umgelenkt. Der Stift weist einen Druchmesser kleiner als 10 mm auf. Anschließend wird das Kerngarn vorzugsweise durch Kontaktheizung mittels einer Heizplatte (hot plate) auf eine Temperatur zwischen etwa 180° und etwa 250° erwärmt. Die Verstreckung des Kerngarnes wird zwischen einem ersten Lieferwerk, das das Kerngarn von einer Spule abwickelt und einem zweiten Lieferwerk, das hinter der Heizplatte angeordnet ist, bewirkt. Der Verstreckungsgrad liegt abhängig von dem jeweils verwendeten Ausgangsmaterial vorzugsweise zwischen 1 : 1,7 und 1 : 2,7, insbesondere zwischen 1 : 2,0 und 1 : 2,4, d.h. als untere Grenze zwischen etwa 5 % und etwa 50 % über dem vom Hersteller empfohlenen Verstreckungsgrad und als obere Grenze zwischen etwa 5 % und etwa 25 % unterhalb eines Wertes, bei dem das Garn bricht. Hiernach wird das Kerngarn freischrumpfend auf eine Temperatur von etwa 50° C abgekühlt, und danach mit einer Voreilung zwischen 1 % und 7 % mit einem zweiten Garn, das das Effektgarn bildet, verwirbelt.

Das Effektgarn wird vor der Verwirbelung konventionell über einen geheizten Stift vorverstreckt oder vorzugsweise so behandelt, wie dies für das Kerngarn vorstehend beschrieben wurde, wobei lediglich das Effektgarn mit einer Voreilung zwischen 15 % und 45 % der Verwirbelung zugeführt wird.

Nach dem Verwirbeln wird das Kern-Mantel-Garn, das die sich selbst überkreuzenden Schlingen bzw. Schlaufen aufweist, einer Spannungsbehandlung unterworfen. Abhängig von der jeweils gewünschten Verkleinerung der Durchmesser der Schlingen bzw. Schlaufen wird das verwirbelte Garn mit einer Geschwindigkeit der Spannungsbehandlung zugeführt, die zwischen etwa 2 % und etwa 5 % geringer ist als die Geschwindigkeit, mit der das Garn aus der Spannungsbehandlung abgezogen wird. Hieran schließt sich eine thermische Behandlung bei einer Temperatur zwischen etwa 180° C und 240° C während etwa 0,05 s und etwa 2 s an. Die Zuführgeschwindigkeit zu der thermischen Behandlung ist etwa 2 % bis etwa 5 % hoher als die Abzugsgeschwindigkeit aus der thermischen Behandlung. Hiernach wird das Garn längenkonstant auf eine Temperatur zwischen etwa 60° C und etwa 40° C abgekühlt. Anschließend wird das Polyestergarn spannungsarm aufgewickelt und ggf. vor und/oder nach der Aufwicklung noch mit einer Drehung zwischen 100 Drehungen/m und 600 Drehungen/m versehen.

Das so hergestellte Nähgarn wird nach den üblichen Verfahren gefärbt und anschließend aviviert. Abhängig von der Spannung bei der Spannungsbehandlung nach dem Verwirbeln, der Temperatur und der Spannung der thermischen Behandlung und der Spannung beim Abkühlen kann durch die hydrothermische Behandlung beim Färben eine weitere Verringerung des Durchmessers der Schlingen bzw. Schlaufen auftreten. Hierbei muß jedoch verhindert werden, daß das Nähgarn noch so weit schrumpft, daß sich die Schlingen bzw. Schlaufen knotenartig zusammenziehen.

In den vorstehenden Ausführungen ist ausgeführt, daß sich die Durchmesser der sich überkreuzenden Schlaufen und Schlingen durch die Spannungsbehandlung, die thermische Behandlung, die Abkühlung nach der thermischen Behandlung und ggf. durch die hydrothermische Behandlung auf einen Wert zwischen etwa 20 % und etwa 95 % ihres ursprünglichen Durchmessers verringern. Selbstverständlich kann nicht ausgeschlossen werden, daß dabei sich wenige Schlaufen und Schlingen knotenartig zusammenziehen, wobei jedoch der Anteil der knotenartig zusammengezogenen Schlaufen bzw. Schlingen in dem fertigen Garn so gering wie möglich, d.h. unter 15 %, vorzugsewise unter 5 %, bezogen auf die Gesamtzahl der Schlaufen und Schlingen, sein soll.

Weitere vorteilhafte Weiterbildungen des erfindungsgemäßen Verfahrens sowie der erfindungsgemäßen Garnes sind in den Unteransprüchen angegeben.

Das erfindungsgemäße Verfahren wird nachfolgend anhand der Ausführungsbeispiele näher erläutert.

Hierbei zeigt die einzige Figur der Zeichnung eine Prinzipdarstellung des Garnlaufes bei dem erfindungsgemäßen Verfahren.

Ein Kerngarn 1, das ein vororientiertes Polyester-Multifilamentgarn (POY-Garn) mit einem Einzelfilamenttiter von 10,23 dtex ist, und ein zweites Garn (Effektgarn) 2, das ebenfalls ein vororientiertes Polyester-Multifilamentgarn (POY-Garn) mit einem Einzelfilamenttiter von 3,46 dtex ist, gelangen von einem Vorrat in einem Aufsteckgatter auf getrennten Wegen zu einer Düse 3.

Das Kerngarn durchläuft zunächst eine Streckzone mit einem Lieferwerk 4, einen unbeheizten Streckstift 5, der von dem Kerngarn 1 mit einem Winkel von 360° umschlungen wird, einer Heizplatte 6 und einer Galette 7 und gelangt dann über eine Einrichtung 8 zur Benetzung mit Wasser in die Düse 3, wo es mit dem Effektgarn 2 verwirbelt wird.

Das Effektgarn 2 hat zuvor ein Lieferwerk 9, eine Streckvorrichtung 10 und ein weiteres Lieferwerk 11 durchlaufen. Die Streckvorrichtung 10 besteht bei der gezeigten Ausführungsform aus einem konventionell ausgebildeten beheizten Streckstift (hot pin) mit einem Durchmesser von 60 mm, während der Streckstift 5 einen Durchmesser von 8 mm aufweist. Wie vorstehend beschrieben, umschlingt auch das Effektgarn 2 den Streckstift 10.

Im Anschluß an die Verwirbelung der beiden Garne 1 und 2 in der Düse 3 durchläuft das in der Düse gebildete Garn 12, das abstehende, sich selbst kreuzende Schlingen und Schlaufen aufweist, eine zwischen den Lieferwerken 17 und 18 vorgesehene Spannungsbehandlung und eine Wärmebehandlungszone. Hierbei weist die Wärmebehandlungszone ein Lieferwerk 13, eine Heizeinrichtung 14 und ein Lieferwerk 15 auf. Die Heizeinrichtung 14 ist bei der in der Zeichnung gezeigten Ausführungsform als Heizrohr ausgebildet und verfügt über die üblichen Regel- und Steuereinrichtungen, so daß eine gewünschte Temperatur im Bereich zwischen etwa 100° C und etwa 250° C einstellbar ist. Durch die Spannungsbehandlung und in der Heizeinrichtung 14 werden die Durchmesser der Schlingen und Schlaufen um etwa 20 bis etwa 95 % verringert, wobei die Verkleinerung der Durchmesser einerseits vom jeweils verarbeiteten Material und andererseits von der Geschwindigkeit der Lieferwerke 13 und 15 relativ zueinander abhängt, wie dies zuvor ausgehend beschrieben wurde. Das fertige Garn wird dann in üblicher Weise einer Aufwicklung 16 zugeführt.

Auf der zuvor beschriebenen Vorrichtung wurde das Kerngarn 1, das nach Angaben des Herstellers mit einem Verstreckungsgrad 1 : 1,86 verstreckt werden muß, mit einem Verstrekkungsgrad von 1 : 2,3 verstreckt. Hierbei betrug die Temperatur der Heizplatte 250° C.

Das Effektgarn wurde nach Angaben des Herstellers bei einem Verstreckungsgrad von 1 : 1,73 und einer Temperatur des Streckstiftes von 140° C verstreckt.

Das Kerngarn wurde mit einer Voreilung von 4 % und das Effektgarn mit einer Voreilung von 20 % der Düse vorgelegt.

Die Temperatur der Heizeinrichtung 14 wurde auf einen Wert von 230° C eingestellt. Die einzelnen Geschwindigkeiten der Lieferwerke wurden so ausgewählt, daß die Geschwindigkeit an der Aufwicklung 16 500 m/min betrug.

Die spezifische Festigkeit des Kerngarnes 1 vor der Düse wurde gemessen. Sie betrug 60 cN/tex. Vergleichsweise hierzu wurde die zuvor beschriebene Vorrichtung dahingehend umgebaut, daß der Streckstift 5 durch einen konventionellen, beheizten Streckstift ausgetauscht wurde, der auf eine Temperatur von 140° C erwärmt wurde. Gleichzeitig wurde die Heizplatte 6 entfernt. Auf einer derartigen umgebauten Anlage wurde mit dem gleichen Grundgarn und dem gleichen Effektgarn das eingangs beschriebene Verfahren durchgeführt. Hierbei wurde das Kerngarn gemäß den Angaben des Herstellers bei einem Verstreckungsgrad von 1 : 1,86 verstreckt.

Vor der Düse 3 wurde Kerngarn entnommen und die Festigkeit dieses Kerngarnes gemessen. Das bei 1 : 1,86 verstreckte Kerngarn besaß eine spezifische Festigkeit von 40 cN/tex.

In einem weiteren Versuch auf der umgebauten Anlage unter Verwendung des konventionell ausgebildeten Streckstiftes, der einen Durchmesser von 60 mm aufwies und der auf eine Temperatur von 140° C erwärmt wurde, wurde versucht, das Kerngarn 1 mit einem Verstreckungsgrad von 1 : 2 zu behandeln. Hierbei konnte festgestellt werden, daß das Kerngarn 1 vor der Düse 3 eine Vielzahl von Kapillarbrüchen aufwies, so daß dieser Versuch abgebrochen werden mußte.

Ein weiterer Versuch wurde bei einem Verstreckungsgrad von 1 : 1,925 durchgeführt. Hierbei wies das unter Verwendung des konventionellen Streckstiftes hergestellte Kerngarn eine geringfügig verbesserte spezifische Festigkeit auf, die bei 41 cN/tex lag.

Die Kerngarne, die unterschiedliche vorverstreckt waren, wurden, wie vorstehend beschrieben, mit dem gleichen Effektgarn 2 verwirbelt, anschließend einer Wärmebehandlung unterworfen und danach aufgewickelt. Hierbei wurde mit Nähgarn Nr. 1 das Garn bezeichnet, dessen Kerngarn eine spezifische Festigkeit von 60 cN/tex aufweist. Als Nähgarn Nr. 2 wurde das Garn bezeichnet, dessen Kerngarn eine spezifische Festigkeit von 40 cN/tex und als Nähgarn Nr. 3 wurde das Garn bezeichnet, dessen Kerngarn eine spezifische Festigkeit von 41 cN/tex besaß.

Ein Nähgarn Nr. 4, dessen Kerngarn eine spezifische Festigkeit von 40 cN/tex aufwies und das aus den gleichen Ausgangsmaterialien hergestellt wurde und das den gleichen Titer wie die Nähgarne 1 bis 3 besaß, wurde als Vergleichsgarn mit bei den anschließenden industriellen Nähversuchen eingesetzt. Hierbei wies das Nähgarn 4 im Unterschied zu den Nähgarnen 1 bis 3 nicht verkleinerte Schlingen bzw. Schlaufen, sondern knotenartig zusammengezogene Schlingen und Schlaufen auf.

Die Ergebnisse der industriellen Nähversuche zeigten, daß das Nähgarn 1 beim vorwärts, rückwärts und multidirektionalem Nähen bei Stichzahlen zwischen 4000 und 6000 Stichen pro Minute die geringste Fadenbruchhäufigkeit aufwies. Eine hierzu etwa 30 % höhere Fadenbruchhäufigkeit stellte sich beim Nähgarn Nr. 3 ein, während das Nähgarn Nr. 2 eine innerhalb der Fehlertoleranz mit dem Nähgarn Nr. 3 liegende Fadenbruchhäufigkeit besaß. Deutlich schlechter verhielt sich das Nähgarn Nr. 4, dessen Fadenbruchhäufigkeit 45 % höher war als die des Nähgarnes Nr. 1.

Die Nähgarne 1 bis 4 wurden anschließend auf die Färbespule aufgewickelt und in einem Bad mit mehreren Farbstoffkombinationen gefärbt. Da alle vier Nähgarne aus Polyester waren, wurden die Färbungen bei 130° C durchgeführt. Für die Färbung wurde folgender Temperaturverlauf gewählt:
Starttemperatur: 70° C
Aufheizgeschwindigkeit auf 130° C mit 2° C/Minute
Verweilzeit bei 130° C: 45 Minuten
Abkühlen auf 80° C mit 2° C/Minute
Nach dem Färben wurde das Material zweimal kalt und heiß gespült und anschließend konventionell getrocknet. Die Färbeflotten wurden jeweils durch Zugabe von Essigsäure und Natriumacetat auf einen pH-Wert von 4,5 eingestellt. Ferner wiesen alle Flotten 0,5 g/l eines Dispergier-/Egalisiermittels (Lewegal HTN, Firma Bayer) auf. Zur Anwendung gelangten folgende Farbstoffkombinationen:

### Farbstoffkombination I:

0,5 % Resolingelbbraun 3 GL, 200 %ig
(C. I. Disperse orange 29)
0,25 % Resolinrot FB, 200 %ig
(C. I. Disperse red 60)
1 % Resolinmarineblau 2 GLS, 200 %ig
(C. I. Disperse blue 79)

### Farbstoffkombination II:

3 % Resolinmarineblau 2 GLS, 200 %ig
(C. I. Disperse blue 79)
0,15 % Resolingelb 5 GL, 200 %ig
0,8 % Resolinrot BBL, 200 %ig

### Farbstoffkombination III:

0,5 % Resolinblau BBLS, 200%ig
(C. I. Disperse blue 165)
1,5 % Resolingelbbraun 3 GL, 200 %ig
(C. I. Disperse orange 29)
0,5 % Resolinrot FB, 200 %ig
(C. I. Disperse red 60)
Die visuelle und farbmetrische Auswertung der vier Nähgarne zeigte, daß lediglich die Stabwicklung des Nähgarnes 1 sowohl vom Farbton als auch von der Farbtiefe einen einheitlichen Farbeindruck vermittelte. Die Färbungen der Nähgarne 2 bis 4 waren unegal und schipprig. Deutlich konnte das im Farbton und in der Farbtiefe unterschiedlich angefärbte Kernmaterial erkannt werden.

Zur Erzielung von Vergleichswerten wurden weitere Materialien behandelt. Hierfür wurden zunächst als Ausgangsmaterial ein Polyestermultifilamentgarn mit einem Ausgangstiter von 285 dtex und einer Elementarfadenzahl von 32 eingesetzt. Dieses als Ausgangsmaterial 2 bezeichnete Material wurde unter Variation der Verstreckungsgrade um einen auf 140° C beheizten Stift mit einem Winkel von 360° umschlungen und dort verstreckt. Die Ergebnisse der spezifischen Festigkeiten und des freien Thermoschrumpfes bei 180° C in Abhängigkeit von dem gewählten Verstreckungsgrad sind der nachfolgenden Tabelle zu entnehmen.

**Tabelle 1**

| Verstreckungsgrad | spez. Festigkeit (cN/tex) | Thermoschrumpf (180° C) |
|---|---|---|
| 1 : 1,700 | 37,24 | 10,1 |
| 1 : 1,800 | 39,08 | 10,9 |
| 1 : 1,900 | 43,05 | 11,88 |
| 1 : 2,000 | 48 | 12,3 |

Das gleiche Ausgangsmaterial 2 wurde um einen unbeheizten Stift von einem Durchmesser von 8 mm mit einem Winkel von 360° umschlungen und anschließend über eine auf 240° C erhitzte Heizplatte geführt und dabei mit unterschiedlichen Verstreckungsgraden verstreckt. Die Ergebnisse dieser Untersuchung sind der nachfolgenden Tabelle zu entnehmen.

**Tabelle 2**

| Verstreckungsgrad | spez. Festigkeit (cN/tex) | Thermoschrumpf (180° C) |
|---|---|---|
| 1 : 1,750 | 41,06 | 6,29 |
| 1 : 1,900 | 42,61 | 6,29 |
| 1 : 1,850 | 45,26 | 6,09 |
| 1 : 1,900 | 49,22 | 5,88 |
| 1 : 1,950 | 50,06 | 6,06 |
| 1 : 2,000 | 52,28 | 6,09 |
| 1 : 2,050 | 55,93 | 6,29 |
| 1 : 2,100 | 57,69 | 6,29 |
| 1 : 2,125 | 59,99 | 6,29 |
| 1 : 2,150 | 61,03 | 6,09 |
| 1 : 2,175 | 62,85 | 6,09 |
| 1 : 2,200 | 63,20 | 6,29 |
| 1 : 2,225 | 64,90 | 6,29 |
| 1 : 2,250 | 63,97 | 6,10 |
| 1 : 2,275 | 67,00 | 6,10 |
| 1 : 2,300 | 67,12 | 6,10 |

Wie dem Vergleich dieser beiden zuvor aufgeführten Tabellen zu entnehmen ist, besitzt das Material, das über den unbeheizten Streckstift in Verbindung mit der sich hieran anschließenden Heizplatte behandelt wurde, bei deutlich verringertem Thermoschrumpf erheblich höhere spezifische Festigkeiten. Insbesondere die spezifischen Festigkeiten, die bei Verstreckungsgraden von größer als 1 : 2 auftreten, sind bei dem Material, das nur über den geheizten Streckstift bearbeitet wurde, nicht erreichbar, da hierbei schon bei einem Verstreckungsgrad von 1 : 1,9 bis 1 : 1,95 Kapillarrisse auftraten. Von daher ist der Festigkeitswert von 48 cN/tex, der bei einem Verstreckungsgrad von 1 : 2 bei dem ersten Material erzielt wurde, nicht für die Produktion geeignet. Somit ist für das Ausgangsmaterial 2 bei dem Verfahren, bei dem über einen beheizten Stift verstreckt wurde, eine maximale spezifische Festigkeit von 43,05 cN/tex zu erreichen.

Anders sehen die Werte bei der zweiten Tabelle aus. Hierbei weist das über den unbeheizten Stift in Verbindung mit der Heizplatte verstreckte Material eine maximale spezifische Festigkeit von 67 cN/tex auf, da bei einem Verstreckungsgrad von 1 : 2,325 die ersten Kapillarbrüche bemerkbar wurden. Unter Produktionsbedingungen wurde versuchsweise eine größere Charge von mehreren Tonnen Garn bei einem Verstreckungsgrad von 1 : 2,3 hergestellt. Hierbei konnten keine Kapillarbrüche festgestellt werden. Ergänzend sei noch angefügt, daß der vom Hersteller für das Ausgangsmaterial 2 angegebene Verstreckungsgrad bei 1 : 1,8 bis 1 : 1,85 liegt. Bei dem Ausgangsmaterial 2 handelte es sich um im Handel erhältliches POY-Polyestergarn.

Ein weiteres Ausgangsmaterial 3 wurde, wie vorstehend zum Ausgangsmaterial 2 beschrieben, unterschiedlich verstreckt. Hierbei wies das Ausgangsmaterial 3, bei dem es sich ebenfalls um ein Polyestermultifilamentgarn handelte, einen Ausgangstiter von 410 dtex und eine Elementarfadenzahl von 40 auf. Abweichend von den Untersuchungen zum Ausgangsmaterial 2 wurde das Ausgangsmaterial 3 nur mit einem Verstreckungsgrad von 1 : 1,85 über den auf 140° C beheizten Stift, der einen Durchmesser von 60 mm aufwies, verstreckt. Der Verstreckungsgrad von 1 : 1,85 entsprach der Empfehlung des Herstellers für dieses Material. Das so behandelte Garn besaß folgende spezifische Festigkeit und folgenden Thermoschrumpf.

**Tabelle 3**

| Verstreckungsgrad | spez. Festigkeit (cN/tex) | Thermoschrumpf (180° C) |
|---|---|---|
| 1 : 1,850 | 34,8 | 10 |

Ferner wurde versucht, bei dem zuvor genannten Material den Verstreckungsgrad zu erhöhen. Hierbei konnte jedoch festgestellt werden, daß bereits bei einem Verstreckungsgrad von 1 : 1,95 erste Kapillarbrüche sichtbar wurden, während bei einem Verstreckungsgrad von 1 : 2,075 sich die Kapillarbrüche derart häuften, daß ein derartig verstrecktes Garn nicht mehr brauchbar war.

Vergleichsweise hierzu wurde das Ausgangsmaterial 3 über einen unbeheizten Stift mit einem Durchmesser von 8 mm und einer anschließenden Erwärmung mittels einer Heizplatte von 240° unter Variation des Verstreckungsgrades verstreckt. Hierbei konnten folgende spezifische Festigkeiten und Thermoschrumpfwerte erreicht werden:

**Tabelle 4**

| Verstreckungsgrad | spez. Festigkeit (cN/tex) | Thermoschrumpf (180° C) |
|---|---|---|
| 1 : 1,850 | 38,23 | 6,68 |
| 1 : 1,950 | 42,19 | 6,88 |
| 1 : 2,050 | 51,15 | 6,68 |
| 1 : 2,150 | 56,81 | 6,90 |
| 1 : 2,200 | 58,87 | 6,88 |
| 1 : 2,250 | 61,47 | 7,09 |
| 1 : 2,300 | 64,02 | 6,88 |
| 1 : 2,350 | 66,40 | 6,88 |
| 1 : 2,375 | 67,12 | 6,90 |
| 1 : 2,400 | 68,44 | 6,88 |
| 1 : 2,425 | 69,23 | 6,88 |
| 1 : 2,450 | 68,81 | 6,68 |
| 1 : 2,500 | 71,74 | 6,68 |
| 1 : 2,500 | 70,92 | 6,69 |

Erst bei einem Verstreckungsgrad größer als 1 : 2,475 traten erste Kapillarbrüche auf. Unter Produktionsbedingungen wurden bereits eine größere Charge des Ausgangsmaterials 3 bei einem Verstreckungsgrad von 1 : 2,300 hergestellt, ohne daß dabei Kapillarbrüche auftraten.

## Patentansprüche

1. Verfahren zur Herstellung eines Garnes, bei dem man ein synthetisches Multifilamentgarn mit einer ersten Geschwindigkeit einem Stift zuführt, daß Multifilamentgarn um den Stift zwischen etwa 270° und 360°, vorzugsweise um 360°, umlenkt, unmittelbar nach dem Umlenken das Multifilamentgarn erwärmt und das Multifilamentgarn mit einer zweiten Geschwindigkeit abzieht, die höher ist als die erste Geschwindigkeit, und das abgezogene Multifilamentgarn aufwickelt, dadurch gekennzeichnet, daß man als Multifilamentgarn ein vororientiertes Polyester-Multifilamentgarn (POY-Polyestergarn) einsetzt, daß man das vororientierte Polyester-Multifilamentgarn (POY-Polyestergarn) bis zu einem Verstreckungsgrad von 1:2,7 verstreckt, daß man als Stift einen unbeheizten Stift mit einem Durchmesser kleiner als 10 mm verwendet und daß man das Multifilamentgarn nach dem Umlenken auf eine Temperatur zwischen 100 °C und 250 °C für 0,01 s bis 10 s erwärmt.

2. Verfahren nach Anspruch 1, dadurch gekennzeichnet, daß man das Multifilamentgarn für 0,05 s bis 1 s auf eine Temperatur zwischen 180 °C und 240 °C erwärmt.

3. Verfahren nach Anspruch 1 oder 2, dadurch gekennzeichnet, daß man das Multifilamentgarn durch Kontakt mit einer Heizeinrichtung, insbesondere einer Heizplatte oder Heiztrommel, erwärmt.

4. Verfahren nach Anspruch 3, dadurch gekennzeichnet, daß man die Heizeinrichtung auf eine Temperatur zwischen 180 °C und 240 °C erwärmt.

5. Verfahren nach einem der vorangehenden Ansprüche, dadurch gekennzeichnet, daß man das Multifilamentgarn nach dem Erwärmen unter einer vorgegebenen Länge abkühlt, die derart groß ist, daß das Material frei schrumpfen kann.

6. Verfahren nach einem der vorangehenden Ansprüche, dadurch gekennzeichnet, daß man das Multifilamentgarn mit einer zweiten Geschwindigkeit abzieht, die um den Faktor 1,3 bis 2,7, insbesondere um den Faktor 1,7 bis 2,4, größer ist als die erste Geschwindigkeit.

7. Verfahren nach einem der vorangehenden Ansprüche, dadurch gekennzeichnet, daß man ein vorverstrecktes Polyester-Multifilamentgarn (POY-Polyestergarn) verwendet, dessen Lösungsviskosität 10 bis 20 % höher ist als bei einem normalen POY-Polyestergarn.

8. Verfahren nach einem der vorangehenden Ansprüche, dadurch gekennzeichnet, daß man das Multifilamentgarn vor der Aufwicklung mit einer Drehung zwischen 5 und 400 Drehungen/m, vorzugsweise zwischen 8 und 30 Drehungen/m, versieht.

9. Verfahren nach einem der vorangehenden Ansprüche, dadurch gekennzeichnet, daß man einen Multifilamentgarn mit einer Elementarfadenzahl zwischen etwa 20 und etwa 500, vorzugsweise zwischen etwa 30 und etwa 150, verwendet.

10. Verfahren nach einem der vorangehenden Ansprüche, dadurch gekennzeichnet, daß man ein Multifilamentgarn mit einem Titer zwischen etwa 100 dtex und etwa 1.000 dtex, vorzugsweise zwischen etwa 100 dtex und etwa 600 dtex, verwendet.

11. Verfahren nach einem der vorangehenden Ansprüche, dadurch gekennzeichnet, daß man das Multifilamentgarn ohne es zuvor aufzuwickeln in einem Fluidstrom mit einem zweiten Garn (Effektgarn) unter Ausbildung eines mit Schlaufen und Schlingen versehenen Kern-Mantel-Garnes verwirbelt, wobei man die Verwirbelung derart durchführt, daß das Multifilamentgarn den innenliegenden Kern und das zweite Garn den den Kern umhüllenden Mantel bildet, und daß man anschließend das Kern-Mantel-Garn aufwickelt.

12. Verfahren nach Anspruch 11, dadurch gekennzeichnet, daß man das Multifilamentgarn mit einer Voreilung zwischen 1 % und 7 % und das zweite Garn mit einer Voreilung zwischen 15 % und 45 % der Verwirbelung zuführt.

13. Verfahren nach Anspruch 11 oder 12, dadurch gekennzeichnet, daß man das Multifilamentgarn vor dem Verwirbeln mit Wasser oder einer wäßrigen Dispersion netzt.

14. Verfahren nach einem der Ansprüche 11 bis 13, dadurch gekennzeichnet, daß man als zweites Garn ein vorverstrecktes Polyester-Multifilamentgarn (POY-Polyestergarn) verwendet.

15. Verfahren nach Anspruch 14, dadurch gekennzeichnet, daß man als zweites Garn ein Multifilamentgarn verwendet, dessen Titer etwa 15 % bis etwa 40 % und dessen Elementarfadenzahl etwa 50 %, jeweils bezogen auf den Titer, bzw. die Elementarfadenzahl des Kerngarnes, betragen.

16. Verfahren nach einem der Ansprüche 11 bis 15, dadurch gekennzeichnet, daß man das zweite Garn vor dem Verwirbeln um einen unbeheizten Stift mit einem Durchmesser kleiner als 10 mm um einen Winkel zwischen etwa 270 ° und 360 °, vorzugsweise 360 °, umlenkt und daß man das zweite Garn unmittelbar nach dem Umlenken auf eine Temperatur zwischen 100 °C und 250 °C, insbesondere auf eine Temperatur zwischen 180 °C und 240 °C, für 0,01 s bis 10 s, insbesondere für 0,05 s bis 1 s, erwärmt.

17. Verfahren nach Anspruch 16, dadurch gekennzeichnet, daß man das zweite Garn mit einer Geschwindigkeit von dem Stift abzieht, die um den Faktor 1,3 bis 2,7, insbesondere um den Faktor 1,7 bis 2,4 größer ist als die Geschwindigkeit, mit der man das zweite Garn dem Stift zuführt.

18. Verfahren nach einem der Ansprüche 11 bis 17, dadurch gekennzeichnet, daß man 1 bis 4 erste Multifilamentgarn mit 1 bis 4 zweiten Garnen verwirbelt.

19. Verfahren nach einem der Ansprüche 11 bis 18, dadurch gekennzeichnet, daß man die Garne nach dem Verwirbeln mit einer Drehung zwischen 100 Drehungen/m und 500 Drehungen/m versieht.

20. Verfahren nach einem der vorangehenden Ansprüche, dadurch gekennzeichnet, daß man das Garn bzw. die Garne vor der Aufwicklung färbt und/oder aviviert.

21. Verfahren nach einem der Ansprüche 11 bis 20, dadurch gekennzeichnet, daß man die miteinander verwirbelten Garne vor der Aufwicklung einer Spannungsbehandlung derart unterwirft, daß die beim Verwirbeln gebildeten sich selbst kreuzenden Schlingen bzw. Schlaufen so weit verkleinert werden, daß sie in ihrem Durchmesser um etwa 20 % bis etwa 95 %, bezogen auf ihren ursprünglichen Durchmesser, verringert werden.

22. Verfahren nach Anspruch 21, dadurch gekennzeichnet, daß man die miteinander verwirbelten Garne der Spannungsbehandlung mit einer Geschwindigkeit zuführt, die zwischen 0,1 % und 5 %, insbesondere zwischen 0,1 % und 2,5 %, geringer ist als die Geschwindigkeit, mit der man die Garne aus der Spannungsbehandlung abzieht.

23. Verfahren nach einem der Ansprüche 11 bis 22, dadurch gekennzeichnet, daß man die miteinander verwirbelten Garne vor der Aufwicklung einer thermischen Behandlung bei einer Temperatur zwischen etwa 100 °C und etwa 250 °C, insbesondere zwischen etwa 180 °C und etwa 240 °C, unterwirft.

24. Verfahren nach Anspruch 23, dadurch gekennzeichnet, daß man die thermische Behandlung in einem heißen Luftstrom durchführt.

25. Verfahren nach einem der Ansprüche 23 oder 24, dadurch gekennzeichnet, daß man die thermische Behandlung zwischen 0,01 s und 10 s, insbesondere zwischen 0,05 s und 1 s, durchführt.

26. Verfahren nach einem der Ansprüche 23 bis 25, dadurch gekennzeichnet, daß man die verwirbelten Garne der thermischen Behandlung mit einer Geschwindigkeit zuführt, die gleich oder höher ist als die Geschwindigkeit, mit der man die Garne aus der thermischen Behandlung abzieht.

27. Verfahren nach Anspruch 26, dadurch gekennzeichnet, daß man eine Zuführgeschwindigkeit verwendet, die um 0,1 % bis 10 %, vorzugsweise um 2 % bis 4 %, höher ist als die Abzugsgeschwindigkeit.

28. Verfahren nach einem der Ansprüche 23 bis 27, dadurch gekennzeichnet, daß man die verwirbelten Garne mit einer Drehung zwischen etwa 10 Drehungen und etwa 800 Drehungen/m, vorzugsweise zwischen etwa 100 Drehungen und etwa 600 Drehungen, versieht.

29. Verfahren nach einem der Ansprüche 11 bis 28, dadurch gekennzeichnet, daß man die miteinander verwirbelten Garne mit einer Voreilung zwischen 0 % bis 10 % aufwickelt, anschließend färbt und/oder aviviert.

30. Garn, insbesondere Nähgarn, hergestellt nach einem der Ansprüche 21 bis 29, das aus Polyestermultifilamenten besteht und das eine Kern-Mantel-Struktur mit mindestens einem innenliegenden multifilen Kernmaterial und mindestens einem hiermit verwirbelten Effektgarn aufweist, wobei die beim Verwirbeln gebildeten, sich selbst überkreuzenden Schlingen und Schlaufen in bezug auf ihren ursprünglichen Durchmesser verkleinert sind, dadurch gekennzeichnet, daß weniger als 15 %, vorzugsweise weniger als 5 %, der beim Verwirbeln gebildeten, sich selbst überkreuzenden Schlingen oder Schlaufen knotenartig zusammengezogen sind und daß mindestens 85 %, vorzugsweise 95 %, der beim Verwirbeln gebildeten, sich selbst überkreuzenden Schlingen oder Schlaufen einen Durchmesser aufweisen, der etwa 20 % bis etwa 95 % des ursprünglichen Durchmessers beträgt.

31. Garn nach Anspruch 30, dadurch gekennzeichnet, daß das Garn aus bis zu vier multifilen Polyester-Kernmaterialien und aus bis zu vier multifilen Polyester-Effektgarnen besteht.

32. Garn nach Anspruch 30 oder 31, dadurch gekennzeichnet, daß es gezwirnt ist und zwischen 100 Drehungen/m und 600 Drehungen/m aufweist.

33. Garn nach einem der Ansprüche 30 bis 32, dadurch gekennzeichnet, daß das Kernmaterial eine Elementarfadenzahl zwischen 20 und 500, vorzugsweise zwischen 30 und 150, aufweist.

34. Garn nach einem der Ansprüche 30 bis 33, dadurch gekennzeichnet, daß das Effektgarn eine Elementarfadenzahl aufweist, die etwa der Hälfte der Elementarfadenzahl des Kernmaterials entspricht.

35. Garn nach einem der Ansprüche 30 bis 34, dadurch gekennzeichnet, daß das Kernmaterial einen Titer zwischen 100 dtex und 1.000 dtex, vorzugsweise zwischen 100 dtex und 600 dtex, aufweist.

36. Garn nach einem der Ansprüche 30 bis 35, dadurch gekennzeichnet, daß der Titer des Effektgarnes etwa 15 % bis etwa 40 % des Titers des Kerngarnes entspricht.

37. Garn nach einem der Ansprüche 30 bis 36, dadurch gekennzeichnet, daß das Garn einen Thermoschrumpf bei 180 °C und einen Kochschrumpf in Wasser zwischen 2 % und 4 % aufweist.

38. Garn nach einem der Ansprüche 30 bis 37, dadurch gekennzeichnet, daß das Kernmaterial vor dem Verstrecken einen Ausgangstiter von 285 dtex und eine Elementarfadenzahl von 32 besitzt, daß es nach dem Verstrecken einen Titer zwischen 162,8 dtex und 123,9 dtex aufweist und daß die spezifische Festigkeit des Kernmaterials zwischen 41,06 cN/tex und 67,12 cN/tex, variiert.

39. Garn nach einem der Ansprüche 30 bis 38, dadurch gekennzeichnet, daß das Kernmaterial als Ausgangsmaterial einen Titer von 410 dtex und eine Elementarfadenzahl von 40 aufweist, daß das Kernmaterial nach dem Verstrecken einen Titer zwischen 221,6 dtex und 165,6 dtex und eine spezifische Festigkeit zwischen 38,23 cN/tex und 68,81 cN/tex, besitzt.

## Claims

1. A method of producing a yarn according to which a synthetic multifilament yarn is fed to a pin with a first speed, the multifilament yarn is deflected around the pin between about 270° and 360°, preferably around 360°, the multifilament yarn is heated immediately after the deflection and is drawn off with a second speed which is higher than the first speed, and the drawn-off multifilament yarn is wound up, characterized by using a pre-oriented polyester multifilament yarn (POY polyester yarn) as multifilament yarn, by drawing said pre-oriented polyester multifilament yarn (POY polyester yarn) up to a drawing ratio of 1:2,7, by using a non-heated pin having a diameter smaller than 10 mm as pin, and by heating the multifilament yarn after the deflection to a temperature of between 100°C and 250 °C for 0.01 s to 10 s.

2. The method according to claim 1, characterized by heating the multifilament yarn to a temperature of between 180 °C and 240 °C for 0.05 s to 1 s.

3. The method according to claim 1 or 2, characterized by heating the multifilament yarn by contact with a heating means, especially a heating plate or a heating drum.

4. The method according to claim 3, characterized by heating the heating means to a temperature of between 180 °C and 240 °C.

5. The method according to one of the preceding claims, characterized by cooling the multifilament yarn after the heating below a predetermined length of a length, which has such a value that the material can freely shrink.

6. The method according to one of the preceding claims, characterized by drawing off the multifilament yarn with a second speed which is higher than the first speed by the factor 1.3 to 2.7, especially the factor 1.7 to 2.4.

7. The method according to one of the preceding claims, characterized by using a pre-drawn polyester multifilament yarn (POY polyester yarn) whose solution viscosity is 10 - 20 % higher than the solution viscosity of a normal POY polyester yarn.

8. The method according to one of the preceding claims, characterized by providing the multifilament yarn with a twist of between 5 and 400 twists/m, preferably of between 8 and 30 twists/m, prior to winding up.

9. The method according to one of the preceding claims, characterized by using a multifilament yarn having a number of elementary threads of between about 20 and about 500, preferably of between about 30 and about 150.

10. The method according to one of the preceding claims, characterized by using a multifilament yarn with a titre of between about 100 dtex and about 1000 dtex, preferably of between about 100 dtex and about 600 dtex.

11. The method according to one of the preceding claims, characterized by intermingling the multifilament yarn in a fluid stream with a second yarn (effect yarn) without winding up the same before, so that a core-jacket-yarn provided with loops and slings is formed, wherein the intermingling is carried out such that the multifilament yarn forms the inner core and the second yarn forms the jacket enclosing the core, and by subsequently winding up the core-jacket-yarn.

12. The method according to claim 11, characterized by feeding the multifilament yarn with an overfeed of between 1 % and 7 % and the second yarn with an overfeed of between 15 % and 45 % to the intermingling.

13. The method according to claim 11 or 12, characterized by wetting the multifilament yarn with water or an aqueous dispersion prior to intermingling.

14. The method according to one of the claims 11 to 13, characterized by using a pre-drawn polyester multifilament yarn (POY polyester yarn) as second yarn.

15. The method according to claim 14, characterized by using as second yarn a multifilament yarn the titre of which is about 15 % to about 40 % and the number of elementary threads of which is about 50 %, related to the tire or the number of elementary threads of the core yarn, respectively.

16. The method according to one of the claims 11 to 15, characterized by deflecting the second yarn, prior to intermingling, around a non-heated pin with a diameter smaller than 10 mm by an angle of between about 270° and 360°, preferably 360°, and by heating the second yarn, immediately after the deflection, to a temperature of between 100 °C and 250 °C, especially to a temperature of between 180 °C and 240 °C, for 0.01 s to 10 s, especially for 0.05 s to 1 s.

17. The method according to claim 16, characterized by drawing off the second yarn from the pin with a speed which is higher than the speed with which the second yarn is fed to the pin by the factor 1.3 to 2.7, especially the factor 1.7 to 2.4.

18. The method according to one of the claims 11 to 17, characterized by intermingling one to four first multifilament yarns with one to four second yarns.

19. The method according to one of the claims 11 to 18, characterized by providing the yarns with a twist of between 100 twists/m and 500 twists/m after intermingling.

20. The method according to one of the preceding claims, characterized by dyeing and/or lubricating the yarn or the yarns prior to winding up the same.

21. The method according to one of the claims 11 to 20, characterized by subjecting the intermingled yarns to a tension treatment prior to winding up the same so that the self-crossing slings or loops formed during intermingling are decreased in such a manner that they are reduced in their diameter for about 20 % to about 95 %, related to their original diameter.

22. The method according to claim 21, characterized by feeding the intermingled yarns to the tension treatment with a speed which is between 0.1 % and 5 %, especially between 0.1 and 2.5 %, lower than the speed with which the yarns are drawn off the tension treatment.

23. The method according to one of the claims 11 to 22, characterized by subjecting the intermingled yarns prior to winding up to a thermal treatment at a temperature of between about 100 °C and 250 °C, especially of between about 180 °C and about 240 °C.

24. The method according to claim 23, characterized by carrying out the thermal treatment in a hot stream of air.

25. The method according to one of the claims 23 or 24, characterized by carrying out the thermal treatment for between 0.01 s and 10 s, especially for between 0.05 s and 1 s.

26. The method according to one of the claims 23 to 25, characterized by feeding the intermingled yarns to the thermal treatment with a speed which is equal to or higher than the speed with which the yarns are drawn off the thermal treatment.

27. The method according to claim 26, characterized by using a feed speed which is higher than the drawn-off speed for about 0.1 % to 10 %, preferably 2 % to 4 %.

28. The method according to one of the claims 23 to 27, characterized by providing the intermingled yarns with a twist of between about 10 twists/m and about 800 twists/m, preferably of between about 100 twists and about 600 twists.

29. The method according to one of the claims 11 to 28, characterized by winding up the intermingled yarns with an overfeed of between 0 % and 10 %, and subsequently dyeing and/or lubricating the same.

30. A yarn, especially a sewing yarn, produced according to one of the claims 21 to 29, containing polyester multifilament and having a core-jacket-structure with at least one inner multifile core material and at least one multifile effect yarn intermingled therewith, whereby the self-crossing loops and slings formed during said intermingling are reduced relative to their original diameters, charcterized in that less than 15 %, preferably less than 5 %, of said self-crossing loops and slings formed during said intermingling are drawn together in a knot-like manner and in that at least 85 %, perferably 95 %, of said self-crossing loops and slings formed during intermingling have a diameter, which is about 20 % till about 95 % of the original diameter.

31. The yarn according to claim 30, characterized in that it consists of up to four polyester multifile core materials and up to four polyester multifile effect yarns.

32. The yarn according to claim 30 or 31, characterized in that it is threaded and has between 100 twists/m and 600 twists/m.

33. The yarn according to one of the claims 30 to 32, characterized in that the core material has a number of elementary threads of between 20 and 500, preferably of between 30 and 150.

34. The yarn according to one of the claims 30 to 33, characterized in that the effect yarn has a number of elementary threads which corresponds to about half of the number of elementary threads of the core material.

35. The yarn according to one of the claims 30 to 34, characterized in that the core material has a titre of between 100 dtex and 1000 dtex, preferably of between 100 dtex and 600 dtex.

36. The yarn according to one of the claims 30 to 35, characterized in that the titre of the effect yarn corresponds to about 15 % up to about 40 % of the tire of the core yarn.

37. The yarn according to one of the claims 30 to 36, characterized in that the yarn has a thermal shrinkage at 180 °C and a boiling shrinkage in water of between 2 % and 4 %.

38. The yarn according to one of the claims 30 to 37, characterized in that the core material, prior to the drawing, has an original titre of 285 dtex and a number of elementary threads of 32, that it has a titre of between 162.8 dtex and 123.9 dtex after the drawing, and that the specific strength of the core material varies between 41.06 cN/tex and 67.12 cN/tex.

39. The yarn according to one of the preceding claims 30 to 38, characterized in that the core material as starting material has a titre of 410 dtex and a number of elementary threads of 40, that the core material after the drawing has a titre of between 221.6 dtex and 165.8 dtex and a specific strength of between 38.23 cN/tex and 68.81 cN/tex.

## Revendications

1. Procédé de fabrication d'un fil, dans lequel on conduit un fil synthétique à plusieurs filaments à une première vitesse vers une tige, dans lequel le fil à plusieurs filaments s'enroule autour de la tige sur un angle situé entre environ 270° et 360°, et de préférence sur 360°, dans lequel le fil à plusieurs filaments se réchauffe immédiatement après l'enroulement et s'étire à une seconde vitesse qui est supérieure à la première vitesse, et dans lequel le fil à plusieurs filaments étiré est bobiné, caractérise en ce qu'on utilise comme fil à plusieurs filaments un fil en polyester à plusieurs filaments (fil POY en polyester), en ce que l'on étire le fil préorienté en polyester à plusieurs filaments (fil POY en polyester) jusqu'à un degré d'étirage de 1:2,7, en ce qu'on utilise comme tige une tige non chauffée d'un diamètre inférieur à 10 mm, et en ce qu'après enroulement on réchauffe le fil à plusieurs filaments à une température située entre 100°C et 250°C pendant 0,01 s à 10 s.

2. Procédé selon la revendication 1, caractérisé en ce qu'on réchauffe le fil à plusieurs filaments pendant 0,05 s à 1 s à une température située entre 180°C et 240°C.

3. Procédé selon la revendication 1 ou 2, caractérisé en ce qu'on réchauffe le fil à plusieurs filaments par mise en contact avec un dispositif de chauffage, et en particulier avec une plaque chauffante ou un tambour chauffant.

4. Procédé selon la revendication 3, caractérisé en ce qu'on chauffe le dispositif de chauffage à une température située entre 180°C et 240°C.

5. Procédé selon l'une quelconque des revendications précédentes, caractérisé en ce qu'après son réchauffage on refroidit le fil à plusieurs filaments sur une longueur prédéterminée, qui est suffisamment grande pour que le matériau puisse se rétracter librement.

6. Procédé selon l'une quelconque des revendications précédentes, caractérisé en ce que le fil à plusieurs filaments s'étire à une seconde vitesse qui est supérieure à la première vitesse, d'un facteur de 1,3 à 2,7, et en particulier d'un facteur de 1,7 à 2,4.

7. Procédé selon l'une quelconque des revendications précédentes, caractérisé en ce que l'on utilise un fil en polyester pré-étiré à plusieurs filaments (fil POY en polyester), dont la viscosité en solution est de 10 - 20% supérieure à celle d'un fil POY en polyester normal.

8. Procédé selon l'une quelconque des revendications précédentes, caractérisé en ce qu'avant le bobinage, le fil à plusieurs filaments est tordu à une torsion située entre 5 et 400 torsions/m, et de préférence entre 8 et 30 torsions/m.

9. Procédé selon l'une quelconque des revendications précédentes, caractérisé en ce que l'on utilise un fil à plusieurs filaments d'un nombre de fils élémentaires situé entre environ 20 et environ 500, et de préférence entre environ 30 et environ 150.

10. Procédé selon l'une quelconque des revendications précédentes, caractérisé en ce que l'on utilise un fil à plusieurs filaments d'un titre situé entre environ 100 dtex et environ 1000 dtex, et de préférence entre environ 100 dtex et 600 dtex.

11. Procédé selon l'une quelconque des revendications précédentes, caractérisé en ce que, sans l'avoir préalablement bobiné, on torsade le fil à plusieurs filaments avec un second fil (fil d'effet) dans un courant de fluide, avec formation d'un fil à âme et enveloppe pourvu de boucles et de passants, tandis qu'on effectue le torsadage de telle manière que le fil à plusieurs filaments forme l'âme située à l'intérieur et que le second fil forme l'enveloppe entourant l'âme, et que l'on bobine ensuite le fil à âme et enveloppe.

12. Procédé selon la revendication 11, caractérisé en ce que l'on conduit vers le torsadage le fil à plusieurs filaments avec une avance située entre 1% et 7% et le second fil avec une avance située entre 15% et 45%.

13. Procédé selon la revendication 11 ou 12, caractérisé en ce qu'avant le torsadage on asperge le fil à plusieurs filaments d'eau ou d'une dispersion aqueuse.

14. Procédé selon l'une quelconque des revendications 11 à 13, caractérisé en ce que l'on utilise comme second fil, un fil en polyester pré-étiré à plusieurs filaments (fil POY en polyester).

15. Procédé selon la revendication 14, caractérisé en ce que l'on utilise comme second fil, un fil à plusieurs filaments dont le titre vaut environ 15% à environ 40%, et le nombre de fils élémentaires environ 50% des valeurs respectives du titre et du nombre de fils élémentaires du fil d'âme.

16. Procédé selon l'une quelconque des revendications 11 à 15, caractérisé en ce qu'avant le bobinage, on fait s'enrouler le second fil autour d'une tige non chauffée d'un diamètre inférieur à 10 mm, sur un angle situé entre environ 270° et 360°, et de préférence de 360°, et qu'immédiatement après cet enroulement, on réchauffe le second fil à une température située entre 100°C et 250°C, et en particulier à une température située entre 180°C et 240°C, pendant 0,01 s à 10 s, et en particulier pendant 0,05 s à 1 s.

17. Procédé selon la revendication 16, caractérisé en ce qu'on étire le second fil à partir de la tige, à une vitesse supérieure d'un facteur de 1,3 à 2,7, et en particulier d'un facteur de 1,7 à 2,4 à la vitesse à laquelle on amène le second fil à la tige.

18. Procédé selon l'une quelconque des revendications 11 à 17, caractérisé en ce que l'on torsade entre un et quatre premiers fils à plusieurs filaments avec un à quatre seconds fils.

19. Procédé selon l'une quelconque des revendications 11 à 18, caractérisé en ce qu'après torsadage on pourvoit les fils d'une torsion située entre 100 torsions/m et 500 torsions/m.

20. Procédé selon l'une quelconque des revendications précédentes, caractérisé en ce qu'avant bobinage on teint et/ou on avive le ou les fils.

21. Procédé selon l'une quelconque des revendications 11 à 20, caractérisé en ce que les fils torsadés ensemble sont soumis avant bobinage à un traitement de tension tel que les boucles et passants croisés formés au cours du torsadage sont raccourcis dans une mesure telle que leur diamètre est réduit d'environ 20% à environ 95% de leur diamètre initial.

22. Procédé selon la revendication 21, caractérisé en ce que l'on conduit les fils torsadés ensemble vers le traitement de tension à une vitesse qui est d'entre 0,1% et 5%, et en particulier d'entre 0,1% et 2,5% inférieure à la vitesse à laquelle les fils sont extraits du traitement de tension.

23. Procédé selon l'une quelconque des revendications 11 à 22, caractérisé en ce qu'avant le bobinage, on soumet les fils torsadés ensemble à un traitement thermique à une température située entre environ 100°C et environ 250°C, et en particulier entre environ 180°C et environ 240°C.

24. Procédé selon la revendication 23, caractérisé en ce que l'on effectue le traitement thermique dans un flux d'air chaud.

25. Procédé selon l'une quelconque des revendications 23 ou 24, caractérisé en ce que l'on effectue le traitement thermique entre 0,01 s et 10 s, et en particulier entre 0,05 s et 1 s.

26. Procédé selon l'une quelconque des revendications 23 à 25, caractérisé en ce que l'on conduit les fils torsadés vers le traitement thermique à une vitesse égale ou supérieure à la vitesse à laquelle on extrait les fils du traitement thermique.

27. Procédé selon la revendication 26, caractérisé en ce que l'on recourt à une vitesse d'amenée qui est de 0,1% à 10%, et de préférence de 2% à 4% supérieure à la vitesse d'extraction.

28. Procédé selon l'une quelconque des revendications 23 à 27, caractérisé en ce que l'on munit les fils torsadés d'une torsion qui se situe entre environ 10 torsions et environ 800 torsions/m, et de préférence entre environ 100 torsions et environ 600 torsions.

29. Procédé selon l'une quelconque des revendications 11 à 28, caractérisé en ce que l'on bobine les fils torsadés ensemble, avec une avance situé entre 0% et 10%, et qu'on les teint et/ou avive ensuite.

30. Fil, et en particulier fil à coudre, fabriqué selon l'une quelconque des revendications 21 à 29, qui est constitué de plusieurs filaments en polyester et qui présente une structure à âme et enveloppe comportant au moins un matériau d'âme multibrins situé à l'intérieur et au moins un fil d'effet tourbillonné avec celui-ci, tandis que les boucles et passants qui se croisent sur eux-mêmes et sont formés lors du tourbillonnage présentent un diamètre réduit par rapport à leur diamètre initial, caractérisé en ce que moins de 15%, de préférence moins de 5% des boucles et passants se croisant sur eux-mêmes et formés lors du tourbillonnage sont resserrés en forme de noeuds, et en ce qu'au moins 85%, de préférence 95% des boucles et passants de croisant sur eux-mêmes formés lors du tourbillonnage présentent un diamètre qui vaut sensiblement 20% à sensiblement 95% du diamètre initial.

31. Fil selon la revendication 30, caractérisé en ce que le fil est constitué de jusqu'à quatre matériaux multibrins d'âme en polyester et jusqu'à quatre fils d'effet multibrins en polyester.

32. Fil selon la revendication 30 ou 31, caractérisé en ce qu'il est retordu et qu'il présente entre 100 torsions/m et 600 torsions/m.

33. Fil selon l'une quelconque des revendications 30 à 32, caractérisé en ce que le matériau de l'âme présente un nombre de fils élémentaires situé entre 20 et 500, et de préférence entre 30 et 150.

34. Fil selon l'une quelconque des revendications 30 à 33, caractérisé en ce que le fil d'effet présente un nombre de fils élémentaires qui correspond à environ la moitié du nombre de fils élémentaires du matériau de l'âme.

35. Fil selon l'une quelconque des revendications 30 à 34, caractérisé en ce que le matériau de l'âme présente un titre situé entre 100 dtex et 1000 dtex, et de préférence entre 100 dtex et 600 dtex.

36. Fil selon l'une quelconque des revendications 30 à 35, caractérisé en ce que le titre du fil d'effet correspond à entre environ 15% et environ 40% du titre du fil d'âme.

37. Fil selon l'une quelconque des revendications 30 à 36, caractérisé en ce que le fil présente un rétrécissement thermique à 180°C et un rétrécissement à la cuisson dans l'eau situés entre 2% et 4%.

38. Fil selon l'une quelconque des revendications 30 à 37, caractérisé en ce qu'avant extension, le matériau de l'âme présente un titre initial de 285 dtex et un nombre de fils élémentaires de 32, qu'il présente après extension un titre situé entre 162,8 dtex et 123,9 dtex et que la résistance spécifique du matériau de l'âme varie entre 41,06 cN/tex et 67,12 cN/tex.

39. Fil selon l'une quelconque des revendications précédentes 30 à 38, caractérisé en ce que le matériau de l'âme présente comme matériau de départ un titre de 410 dtex et un nombre de fils élémentaires de 40, et en ce qu'après extension le matériau de l'âme possède un titre situé entre 221,6 dtex et 165,6 dtex et une résistance spécifique située entre 38,23 cN/tex et 68,81 cN/tex.
